# EUROPÄISCHE PATENTSCHRIFT

(11) **EP 3 173 533 B1**
(45) Veröffentlichungstag und Bekanntmachung des Hinweises auf die Patenterteilung: **26.08.2020**
(21) Anmeldenummer: 16194266.9
(22) Anmeldetag: 18.10.2016
(51) Int. Cl.: E04B 1/64, E02D 31/02

(54) **FLÄCHENABDICHTELEMENT FÜR BAUKÖRPER**
SURFACE SEALING ELEMENT FOR BUILDING OBJECTS
ÉLÉMENT D'ÉTANCHÉITÉ DE SURFACE POUR CORPS DE CONSTRUCTION

(30) Priorität: 25.11.2015 DE 102015120401
(43) Veröffentlichungstag der Anmeldung: 31.05.2017
(73) Patentinhaber: Max Frank GmbH & Co. KG, 94339 Leiblfing (DE)
(72) Erfinder: FELDMEIER, Josef, 94365 Parkstetten (DE); WEISSENBACH, Nils, 94315 Straubing (DE)
(74) Vertreter: Glück Kritzenberger Patentanwälte PartGmbB

(56) Entgegenhaltungen:
- EP-A1- 1 700 887
- EP-A1- 2 349 707
- DD-A1- 148 797
- DE-A1- 4 001 386
- DE-A1-102013 104 818
- DE-T2- 69 213 507

## Beschreibung

### Technisches Gebiet

Die Erfindung bezieht sich auf ein Flächenabdichtelement für Baukörper.

### Stand der Technik

Bei der Erstellung von Baukörpern tritt das Problem auf, den Baukörper gegen eindringende Feuchtigkeit und Wasser abzudichten. Baukörper im Erdboden wie Fundament, Bodenplatte und gesamter Kellerbereich eines Gebäudes müssen gegenüber Bodenfeuchtigkeit sowie drückendem und nichtdrückendem Wasser aber auch gegen das Eindringen von Gas dicht sein. Werden zur Errichtung der Außenwände des Baukörpers Betonfertigteile, wie etwa Beton-Doppelwandelemente verwendet, so ergeben sich an den Verbindungsstellen zwischen den Doppelwandelementen wie auch an den Verbindungsstellen von Doppelwandelementen und Bodenplatte Fugen, die geeignet abgedichtet werden müssen.

Bei einem unter dem Schlagwort "Schwarze Wanne" bekannten Abdichtverfahren wird die gesamte Außenfläche des in wasserführendem Erdreich eingelassenen Baukörpers abgedichtet. Dazu wird der Baukörper auf seiner Grundfläche und an seinen Seitenwänden mit Flächenabdichtelementen versehen und so wasserdicht eingepackt. An den Fugen zwischen den Betonteilen müssen die Flächenabdichtungen dabei sorgfältig verlegt und verschweißt sein, um ein Eindringen von Wasser zu vermeiden.

Flächenabdichtelemente werden üblicherweise an der dem Ortbeton zugewandten Oberfläche der Schalungswandung angebracht und gehen nach dem Vergießen einen festen Verbund mit dem Frischbeton ein. Die Flächenabdichtelemente bleiben nach dem Ausschalen an der Außenseite des betonierten Bereichs haften und bilden so eine Flächenabdichtung aus.

Die EP 2 349 707 B1 offenbart eine Flächenabdichtung bestehend aus einer Schottschicht, einer Verbundschicht und einem zwischen Verbundschicht und Schottschicht diskontinuierlich angeordneten Dichtmittel. Als Schottschicht wird eine flexible Kunststofffolie eingesetzt, während als Verbundschicht ein Filz oder ein Vlies verwendet wird. Bei dem Dichtmittel handelt es sich um einen Haft- oder Schmelzklebstoff. Das auf der Kunststofffolie angebrachte Vlies lässt Frischbeton teilweise durchdringen.

Die DE 692 13 507 T2 beschreibt eine Flächenabdichtung mit einer Trägerschicht, auf der vollflächig eine Haftklebeschicht aufgebracht ist. Auf der Klebeschicht ist ein Vlies angeordnet, welches den Frischbeton weit genug eindringen lässt um mit der Haftklebeschicht einen Verbund einzugehen.

Aus der EP 1 700 887 A1 ist ein Flächenabdichtelement für Baukörper mit einer Dicke von 2 bis 6 mm bekannt. Das Flächenabdichtelement weist einen aus einer Kunststofffolie bestehenden flächigen Träger und eine auf dem flächigen Träger angeordnete, untrennbar mit dem flächigen Träger verbundene, vollflächig mit einem nicht-klebrigen Haftvermittler imprägnierte, textile Schicht auf, wobei es sich bei der textilen Schicht um ein Vlies handeln kann.

Die DE 40 01 386 A1 offenbart eine bituminöse Dachbahn und ein Verfahren zu deren Herstellung. Die bituminöse Dachbahn weist eine Verstärkungsschicht aus thermoplastischen Fasern auf, wobei die Verstärkungsschicht aus einem Vlies gebildet sein kann. In einem Verfahren zur Herstellung der Dachbahn wird die als Verstärkungsschicht verwendete Vlies- oder Gewebebahn zunächst mit einer Schlichtelösung getränkt, durchläuft anschließend einen Trockner und wird dann der Dachbahnen-Fertigungsanlage zugeführt. Die Verstärkungsschicht wird nachfolgend mit Bitumen imprägniert, mit bituminösen Deckmassen beschichtet und schließlich mit Folien kaschiert.

Schließlich ist aus der DD 148 797 A1 eine oberflächenmodifizirte Kunststoffdichtungsfolie für druckwasserhaltende Dichtungen zur Dichtung von Bauwerken gegen Sicker- und Druckwasser bekannt. Die Kunststoffdichtungsfolie besteht aus einer Strukturfolie aus Copolymerisat, wobei die Oberfläche strukturiert und/oder kaschiert mit Gewebe oder Vliesstoffen ist.

Bei diesen, aus dem Stand der Technik bekannten Lösungen tritt in der Praxis das Problem auf, dass nach dem Anbringen der Flächenabdichtelemente an der Schalungswandung oft noch tagelang auf der Flächenabdichtung herumgegangen wird um Arbeiten zu erledigen bevor schließlich der Beton vergossen wird. Folge davon ist, dass der Klebstoff durch das Vlies herausgedrückt wird und an den Schuhen der auf die Flächenabdichtelemente tretenden Arbeiter haften bleibt. Dadurch wird zum einen die Fortbewegung für die Arbeiter erschwert und zum anderen wird durch die klebrigen Schuhe die Oberfläche des Vlieses angegriffen oder gar zerstört, da mit jedem Schritt das Vlies nach oben gezogen wird.

Zudem erfordern die aus dem Stand der Technik bekannten Lösungen bei der Herstellung einen hohen Aufwand, da alle mit Klebstoff versehenen Oberflächen direkt weiterverarbeitet und abgedeckt werden müssen, da diese Oberflächen bei Kontakt mit sich selbst oder anderen Teilen sofort zusammenkleben.

### Darstellung der Erfindung

Hier setzt die Erfindung an. Es soll ein Flächenabdichtelement für Baukörper zur Verfügung gestellt werden, das einfach handhabbar ist und eine sichere Abdichtung der Bauwerke gegen Wasser und Feuchtigkeit gewährleistet. Diese Aufgabe wird erfindungsgemäß durch das Flächenabdichtelement gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie den Zeichnungen.

Die vorliegende Erfindung stellt ein Flächenabdichtelement für Baukörper zur Verfügung. Das Flächenabdichtelement weist einen flächigen Träger, wobei es sich bei dem flächigen Träger um eine Kunststofffolie handelt, und eine auf dem flächigen Träger angeordnete, untrennbar mit dem flächigen Träger verbundene, textile Schicht auf, wobei es sich bei der textilen Schicht um ein Vlies handelt. Die textile Schicht ist vollflächig mit einem nicht-klebrigen Haftvermittler imprägniert. Das Flächenabdichtelement weist eine Dicke I ≤ 1,5 mm auf. Die textile Schicht weist auf ihrer dem flächigen Träger abgewandten Oberfläche noppenartige Erhebungen auf und/oder der flächige Träger weist auf seiner der textilen Schicht abgewandten Oberfläche noppenartige Erhebungen auf und/oder der flächige Träger weist auf seiner der textilen Schicht abgewandten Oberfläche noppenförmige Vertiefungen auf.

Unter dem Begriff "Imprägnierung" oder "Imprägnieren" wird allgemein eine durchtränkende Behandlung von festen porösen Stoffen, wie z. B. Textilien, Papier, Holz oder Beton, mit gelösten, emulgierten oder dispergierten Substanzen verstanden. Solche gelösten, emulgierten oder dispergierten Substanzen werden als Imprägnierungsmittel bezeichnet. Nach dem Verdunsten oder Trocknen des Lösungsmittels bzw. Dispersionsmediums verleihen die aufgebrachten Substanzen den behandelten Materialien veränderte Gebrauchseigenschaften.

Das erfindungsgemäße Flächenabdichtelement für Baukörper weist eine textile Schicht auf, welche vollflächig mit einem nicht-klebrigen Haftvermittler imprägniert ist. Zur Herstellung des Flächenabdichtelements wird ein textiles Flächengebilde mit einem Imprägnierungsmittel durchtränkt, welches in Form einer Lösung, Emulsion oder Dispersion einen nicht-klebrigen Haftvermittler enthält. Das Imprägnierungsmittel durchdringt das textile Flächengebilde dabei vollständig, dringt also in sämtliche Poren, Kanäle und Öffnungen des Textils ein. Nach dem Verdunsten bzw. Trocknen des Lösungsmittels bzw. Dispersionsmediums bleibt der nicht-klebrige Haftvermittler in dem textilen Flächengebilde bzw. auf sämtlichen Oberflächen des textilen Flächengebildes zurück.

Unter einem "Haftvermittler" wird allgemein eine Substanz verstanden, welche es ermöglicht, aufgrund ihrer Eigenschaften eine Verbindung von zwei Materialien zu ermöglichen, welche entweder an sich aufgrund ihrer chemischen Zusammensetzung nur sehr schlecht durch Klebstoffe miteinander verbunden werden können oder die unter speziellen Umgebungsbedingungen schlecht miteinander verbunden werden können. Haftvermittler schaffen bei schlecht verklebbaren Werkstoffen oder Oberflächen eine Haftbrücke zwischen Werkstoff und Klebstoff oder sie verbessern die Haftung, wenn besondere Anforderungen vorliegen, wie z. B. hohe Feucht-/Nassfestigkeit oder Temperaturbelastungen. Haftvermittler werden also verwendet, wenn verschiedenartige Werkstoffe miteinander verklebt werden müssen, die an sich nicht direkt durch einen Klebstoff miteinander verbunden werden können, oder wenn ein bestimmter Klebstoff wegen seiner besonderen Eigenschaften eingesetzt werden soll, aber auf einem der beiden Klebepartner nicht ausreichend gut haftet.

Durch die erfindungsgemäß vorgesehene Verwendung eines nicht-klebrigen Haftvermittlers wird ein Flächenabdichtelement für Baukörper zur Verfügung gestellt, dessen textile Schicht keinen Klebstoff aufweist. Aus diesem Grund sind keine weiteren Maßnahmen erforderlich, um die Flächenabdichtung während der Bauphase zu schützen. Selbst bei starker Belastung der Flächenabdichtung durch sich auf der textilen Oberfläche der Flächenabdichtung bewegende Arbeiter kommt es zu keiner Beschädigung der Flächenabdichtung, da es zu keinerlei, auch nicht kurzfristigem, Verkleben von z.B. Schuhsohlen mit der Flächenabdichtung kommen kann.

Zudem kann durch die Verwendung eines nicht-klebrigen Haftvermittlers die textile Schicht dünner und damit kostengünstiger ausgebildet werden. Auch dies ist auf die Tatsache zurückzuführen, dass auf der Baustelle keine Beschädigungen der textilen Schicht durch Verklebungen auftreten. Durch den Haftvermittler wird zudem die Oberfläche der Fasern der textilen Schicht vergrößert, wodurch dem Ortbeton mehr Haftfläche zur Verfügung steht, wodurch zugleich die Haftung zwischen Fasern und Beton und damit zwischen Flächenabdichtelement und Beton verbessert wird.

Durch die Verwendung von Haftvermittlern anstelle der aus dem Stand der Technik bekannten Klebstoffe wird es möglich, die textile Schicht des Flächenabdichtelements mit einer geringeren Dicke auszustatten, was mit den bereits angesprochenen Vorteilen bezüglich der Hinterlaufsicherheit verbunden ist. Daher kann auch das gesamte Flächenabdichtelement mit einer geringeren Dicke realisiert werden, wodurch Material eingespart, erforderlicher Lagerplatz reduziert und Transportkosten gesenkt werden.

Überraschenderweise hat sich zudem gezeigt, dass durch Tränken eines textilen Flächengebildes mit einem Imprägnierungsmittel, welches in Form einer Lösung, Emulsion oder Dispersion einen nicht-klebrigen Haftvermittler enthält, und anschließendem Trocknen des textilen Flächengebildes ein deutlich besser Verbund erzeugt werden kann, als es bei einer Flächenabdichtung bestehend aus einem Träger und einer thermisch verbundenen, mit Klebstoff getränkten, textilen Schicht möglich ist.

Das erfindungsgemäße Flächenabdichtelement zeigt darüberhinaus ganz ausgezeichnete Eigenschaften bei der Abdichtung von Baukörpern gegen Wasser und Gas. Durch den flächigen Träger wird das Eindringen von Gas und/oder Wasser verhindert, es handelt sich also um einen im Wesentlichen gas- und/oder wasserdichten flächigen Träger.

Die erfindungsgemäß als textile Schicht verwendeten Vliese sind zu günstigen Preisen verfügbar, weisen die erforderliche Flexibilität auf und stellen eine große spezifische Oberfläche zur Verfügung, an der der Haftvermittler haften kann. Durch die in Vliesen vorhandenen, sehr kleinen Durchbrechungen kann das Imprägnierungsmittel durchtreten und steht nach dem Trockenen als Haftvermittler an der dem flächigen Träger abgewandten Oberfläche zur Anbindung an den Ortbeton zur Verfügung. Da die textile Schicht vollflächig mit dem nicht-klebrigen Haftvermittler imprägniert ist, steht über die gesamte Oberfläche des Flächenabdichtelements Haftvermittler zur Verfügung, der beim Vergießen des Ortbetons einen Verbund mit dem Frischbeton eingeht.

Die vorliegende Erfindung stellt Flächenabdichtelemente mit einer Dicke kleiner 1,5 mm und einem aufkaschierten Vlies zur Verfügung. Aus dem Stand der Technik ist keine derart dünne Abdichtungsfolie bekannt, bei der zugeleich die erforderliche Hinterlaufsicherheit gegeben ist.

Bevorzugt handelt es sich bei der textilen Schicht um ein Vlies, welches aus Polyester besteht. Polyester-Vliese sind zu günstigen Preisen verfügbar und weisen besonders günstige Eigenschaften bezüglich Flexibilität und spezifischer Oberfläche auf.

Gemäß einer bevorzugten Ausführungsform weist die textile Schicht eine Flächenmasse von 20 g/m² bis 70 g/m², bevorzugt 35 g/m² bis 60 g/m², besonders bevorzugt rund 50 g/m² auf. Durch ein Vlies mit einer derart geringen Flächenmasse und damit auch einer geringen Dicke kann die Hinterlaufsicherheit der Flächenabdichtung verbessert werden. Der Grund hierfür liegt darin, dass der Beton bei Verwendung einer dünnen textilen Schicht leichter bis an den flächigen Träger vordringen kann. Dadurch wird das Entstehen auch kleinster Hohlräume verhindert, sodass nachfolgend kein Raum für einen Wassereintritt zur Verfügung steht.

Erfindungsgemäß handelt es sich bei dem flächigen Träger um eine Kunststofffolie. Eine Kunststofffolie erfüllt das Erfordernis einer ausreichenden Gas- und Wasserundurchlässigkeit und weist vorteilhafterweise genügend Flexibilität auf, um ein Rollen des Flächenabdichtelements zu ermöglichen.

Bei der Kunststofffolie handelt es sich bevorzugt um eine Kunststofffolie bestehend aus Polyvinylchlorid, Polyethylen, Polypropylen, Propylenoxid, Polyurethan, insbesondere thermoplastisches Polyurethan, oder einem thermoplastischen Elastomer auf Olefinbasis. Durch eine Kunststofffolie aus den genannten Materialien ergeben sich für das Flächenabdichtelement sehr gute Eigenschaften bei der Abdichtung von Baukörpern gegen Wasser und Gas. Gleichzeitig wird ein Flächenabdichtelement erhalten, welches die zu einem Aufrollen erforderliche Flexibilität aufweist. Versuche haben gezeigt, dass eine Kunststofffolie aus Polypropylen als flächiger Träger die besten Eigenschaften im Hinblick auf das Verhindern des Eindringens von Gas und/oder Wasser aufweist.

Vorteilhafterweise weist eine als flächiger Träger verwendete Kunststofffolie eine Dicke von 300 µm bis 1200 µm, bevorzugt eine Dicke von 500 µm bis 800 µm auf. Eine Kunststofffolie dieser Dicke weist nicht nur eine ausreichende Gas- und Wasserundurchlässigkeit auf sondern besitzt auch genügend Flexibilität, um ein Rollen des Flächenabdichtelements zu ermöglichen.

Der flächige Träger weist bevorzugt eine Flächenmasse von 200 g/m² bis 700 g/m², besonders bevorzugt 350 g/m² bis 600 g/m², insbesondere bevorzugt von rund 500 g/m² auf. In Bezug auf die für den flächigen Träger eines Flächenabdichtelements gewünschten Eigenschaften hat sich herausgestellt, dass ein flächiger Träger aus dem Kunststoff Polypropylen mit einem Flächengewicht von 500 g/m² am besten geeignet ist.

Bevorzugt wird zur Herstellung des Flächenabdichelements als Imprägnierungsmittel für das textile Flächengebilde eine Kunststoffdispersion, Latex-Dispersion, Harz, Epoxid-Harz, vernetzbares Kunstharz, Latex, Latex-Emulsion, Zement-Klebemörtel, Naturkautschuk, Synthesekautschuk, organofunktionelles Silan, Bitumen-Kautschuk, Butyl-Kautschuk, Bitumen oder ein Tiefgrund, insbesondere ein Tiefgrund auf Basis von Alkyd- oder Acrylharz, oder verwendet oder ein eines oder mehrere dieser Materialien enthaltendes Imprägnierungsmittel. Die genannten Imprägnierungsmittel haben sich als besonders gut geeignet für das Imprägnieren des textilen Flächengebildes gezeigt. Der in dem Imprägnierungsmittel enthaltene Haftvermittler liegt nach dem Trocknen gleichmäßig über die gesamte Oberfläche des textilen Flächengebildes und nach dem thermischen Verbinden gleichmäßig über die gesamte Oberfläche der textilen Schicht verteilt vor.

Bevorzugt weist das Flächenabdichtelement eine Dicke I ≤ 1,2 mm auf. Durch die Verwendung von Haftvermittlern anstelle der aus dem Stand der Technik bekannten Klebstoffe wird es möglich, die textile Schicht des Flächenabdichtelements mit einer geringeren Dicke auszustatten, was mit den bereits angesprochenen Vorteilen bezüglich der Hinterlaufsicherheit verbunden ist. Daher kann auch das gesamte Flächenabdichtelement mit einer geringeren Dicke realisiert werden, wodurch Material eingespart, erforderlicher Lagerplatz reduziert und Transportkosten gesenkt werden. Diese Vorteile treten besonders deutlich zu Tage, wenn das Flächenabdichtelement eine Dicke von I ≤ 1,2 mm aufweist.

Erfindungsgemäß weist die textile Schicht des Flächenabdichtelements auf ihrer dem flächigen Träger abgewandten Oberfläche noppenartige Erhebungen auf. Durch die Ausbildung von Noppen auf der Oberseite der textilen Schicht kann deren Oberfläche zusätzlich vergrößert werden, was zu einer verbesserten Anbindung an den Ortbeton führt. Durch die auf der dem flächigen Träger abgewandten Oberfläche der textilen Schicht angeordneten noppenartigen Erhebungen wird ein mechanischer Verbund mit dem Frischbeton sichergestellt. Die besonders guten Eigenschaften eines solchen Flächenabdichtelements sind darauf zurückzuführen, dass das Flächenabdichtelement gleichzeitig einen mechanischen Verbund und einen Haftverbund mit dem Frischbeton eingeht. Die noppenartigen Erhebungen sind bevorzugt halbkugelförmig ausgebildet, grundsätzlich können jedoch beliebig geformte Erhöhungen verwendet werden.

Zusätzlich oder alternativ zu den noppenartigen Erhebungen der textilen Schicht des Flächenabdichtelements weist der flächige Träger auf seiner der textilen Schicht abgewandten Oberfläche noppenartige Erhebungen auf. Die noppenartigen Erhebungen sind bevorzugt halbkugelförmig ausgebildet, grundsätzlich können jedoch beliebig geformte Erhöhungen verwendet werden. Bei seinem Einsatz auf der Baustelle wird das Flächenabdichtelement üblicherweise an einer Schalungswandung angebracht, wobei der flächige Träger des Flächenabdichtelements mit der Schalungswandung in Kontakt steht. Noppenartige Erhebungen auf der Oberseite des flächigen Trägers bewirken eine geringere Kontaktfläche zur Schalungswandung. Beim Anbringen des Flächenabdichtelements an der Schalung wird das Flächenabdichtelement in der Regel über die Schalung gezogen. Im Falle von noppenartige Erhebungen werden die dabei auftretenden Reibungskräfte nicht von dem gesamten flächigen Träger aufgenommen, sondern im Wesentlichen von den noppenartigen Erhebungen. Zudem haftet das Flächenabdichtelement nach dem Vergießen des Betons häufig stark an der Schalungswandung. Durch die noppenartigen Erhebungen wird die Kontaktfläche zwischen Schalungswandung und Flächenabdichtelement reduziert und dadurch das Entfernen der Schalung nach dem Aushärten des Betons erleichtert. Auf das Flächenabdichtelement wirken somit geringere Kräfte, wodurch Beschädigungen vermieden werden.

Gemäß einer besonders bevorzugten Ausführungsform weist sowohl die textile Schicht des Flächenabdichtelements auf ihrer dem flächigen Träger abgewandten Oberfläche als auch der flächige Träger auf seiner der textilen Schicht abgewandten Oberfläche noppenartige Erhebungen auf.

Zusätzlich oder alternativ zu den noppenartigen Erhebungen der textilen Schicht des Flächenabdichtelements und zusätzlich oder alternativ zu den noppenartigen Erhebungen des flächigen Trägers weist der flächige Träger auf seiner der textilen Schicht abgewandten Oberfläche noppenförmige Vertiefungen auf. Die noppenförmige Vertiefungen sind bevorzugt halbkugelförmig ausgebildet, grundsätzlich können jedoch beliebig geformte Vertiefungen verwendet werden. Durch das nachfolgend noch näher beschriebene Einbringen der noppenförmigen Vertiefungen in die der textilen Schicht abgewandte Oberfläche des flächigen Trägers bilden sich zwangsweise noppenartige Erhebungen auf der der textilen Schicht zugewandten Oberfläche des flächigen Trägers. Beim Vergießen des Ortbetons dringt dieser durch die textile Schicht bis hin zu dem flächigen Träger in das Flächenabdichtelement ein. Durch die noppenartigen Erhebungen auf der der textilen Schicht zugewandten Oberfläche des flächigen Trägers entsteht eine zusätzliche Verzahnung zwischen flächigem Träger und Beton.

Das erfindungsgemäße Flächenabdichtelement weist eine hohe Flexibilität auf, wodurch ein Aufwickeln und dadurch ein Transport in Form von Rollen ermöglicht werden. Vorzugsweise wird das Flächenabdichtelement in Form von 50 Meter langen und 1,0 Meter bis 2,0 Meter breiten Bahnen auf Rollen aufgewickelt, wodurch das Gewicht einer einzelnen Rolle in einem Bereich bleibt, der eine einfache Handhabung auf der Baustelle ermöglicht. Vorzugsweise soll das Gewicht einer Rolle 50 kg nicht überschreiten.
Die vorliegende Erfindung umfasst auch Verfahren zur Herstellung eines der oben beschriebenen Flächenabdichtelemente.

Die vorliegende Erfindung umfasst auch ein Verfahren zur Herstellung eines Flächenabdichtelements für Baukörper, wobei das Flächenabdichtelement einen flächigen Träger aufweist, wobei es sich bei dem flächigen Träger um eine Kunststofffolie handelt, und eine auf dem flächigen Träger angeordnete, untrennbar mit dem flächigen Träger verbundene, textile Schicht, wobei es sich bei der textilen Schicht um ein Vlies handelt, wobei die textile Schicht vollflächig mit einem nicht-klebrigen Haftvermittler imprägniert vorliegt, und wobei das Flächenabdichtelement eine Dicke I ≤ 1,5 mm aufweist, wobei das Verfahren die Schritte umfasst a) Bereitstellen eines flächigen Trägers, wobei es sich bei dem flächigen Träger um eine Kunststofffolie handelt, b) Bereitstellen eines textilen Flächengebildes, wobei es sich bei dem textilen Flächengebilde um ein Vlies handelt, c) Durchtränken des textilen Flächengebildes mit einem einen nicht-klebrigen Haftvermittler enthaltenden Imprägnierungsmittel, wobei das Imprägnierungsmittel eine dynamische Viskosität η ≤ 500 mPas aufweist und das Durchtränken des textilen Flächengebildes bei Raumtemperatur erfolgt, d) Trocknen des mit dem einen nicht-klebrigen Haftvermittler enthaltenden Imprägnierungsmittel getränkten textilen Flächengebildes, e) Thermisches Verbinden des getrockneten, mit einem nicht-klebrigen Haftvermittler imprägnierten, textilen Flächengebildes mit dem flächigen Träger unter Ausbildung einer auf dem flächigen Träger angeordneten, untrennbar mit dem flächigen Träger verbundenen, vollflächig mit einem nicht-klebrigen Haftvermittler imprägnierten, textilen Schicht.

Unter dem Ausdruck "mit Imprägnierungsmittel durchtränkt" wird im Rahmen des vorliegenden Textes ein Zustand verstanden, bei dem das textile Flächengebilde eine Menge an Imprägnierungsmittel aufgenommen hat, die über oder zumindest nahe an der maximalen Aufnahmekapazität des textilen Flächengebildes für das entsprechende Imprägnierungsmittel liegt. Dadurch wird sichergestellt, dass nach dem Trocknen des textilen Flächengebildes die mit dem flächigen Träger verbundene textile Schicht vollflächig mit dem nicht-klebrigen Haftvermittler imprägniert ist, sodass über die gesamte Oberfläche des Flächenabdichtelements Haftvermittler zur Verfügung steht, der beim Vergießen des Ortbetons einen Verbund mit dem Frischbeton eingeht.

Die in den erfindungsgemäßen Verfahren verwendeten Imprägnierungsmittel weisen eine dynamische Viskosität η ≤ 500 mPas auf. Im Unterschied zu den im Stand der Technik verwendeten Klebstoffen, die in der Regel eine Viskosität von über 3000 mPas besitzen, weisen die gemäß der vorliegenden Erfindung eingesetzten Imprägnierungsmittel mit den darin enthaltenen Haftvermittlern eine deutlich geringere dynamische Viskosität auf. Dadurch wird das Durchtränken des textilen Flächengebildes bzw. das Durchtränken der textilen Schicht mit dem einen nicht-klebrigen Haftvermittler enthaltenden Imprägnierungsmittel deutlich vereinfacht. Insbesondere wird es möglich, das Durchtränken des textilen Flächengebildes bzw. das Durchtränken der textilen Schicht bei Raumtemperatur durchzuführen, was gegenüber den Lösungen des Standes der Technik, bei denen hochviskoses Bitumen oder ähnliche Stoffe zum Einsatz kommen, zu deren Verarbeitung Temperaturen über 150°C erforderlich sind, eine deutliche Vereinfachung des Verfahrens und auch eine deutliche Energieeinsparung bedeutet.

Durch das oben angegebene Verfahren lassen sich die erfindungsgemäßen Flächenabdichtelemente schnell, einfach und kostengünstig herstellen. Ein auf die genannte Art hergestelltes Flächenabdichtelement kann direkt nach dem Trocknen problemlos aufgerollt werden ohne dabei zu verkleben.

Das durchtränkte und nachfolgend getrocknete textile Flächengebilde kann zudem vor dem thermischen Verbinden mit dem flächigen Träger problemlos aufgerollt und zwischengelagert werden. Es ist also nicht zwingend erforderlich, bei der Herstellung des Flächenabdichtelements alle Produktionsschritte direkt nacheinander durchzuführen. Dadurch wird es beispielsweise möglich, einzelne Arbeitsschritte örtlich voneinander getrennt durchzuführen, wodurch ein kostengünstiges Outsourcen möglich wird. Bei den aus dem Stand der Technik bekannten Flächenabdichtelementen ist ein solches Vorgehen wegen der Klebrigkeit der textilen Schicht nicht möglich.

Das thermische Verbinden von textilem Flächengebilde und flächigem Träger erfolgt nach dem Imprägnieren des textilem Flächengebildes. Die so erhaltenen Flächenabdichtelemente weisen verbesserte Eigenschaften auf.

Die nachfolgend näher beschriebenen bevorzugen Ausführungsformen beziehen sich auf das erfindungsgemäße Verfahren, bei dem das thermische Verbinden von textilem Flächengebilde und flächigem Träger nach dem Imprägnieren des textilem Flächengebildes durchgeführt wird.

Bevorzugt wird nach Schritt e) der Schritt f) Durchlaufen des in Schritt e) erhaltenen Flächenabdichtelements durch eine Anordnung von Kalanderwalzen, wobei zumindest eine mit der textilen Schicht in Kontakt tretende Kalanderwalze noppenförmige Vertiefungen aufweist, durchgeführt. Durch dieses Verfahren kann ein Flächenabdichtelement hergestellt werden, dessen textile Schicht auf ihrer dem flächigen Träger abgewandten Oberfläche noppenartige Erhebungen aufweist, was mit den oben bereits beschriebenen Vorteilen verbunden ist. Die noppenartigen Erhebungen der textilen Schicht sind bevorzugt halbkugelförmig ausgebildet, grundsätzlich können jedoch beliebig geformte Erhöhungen verwendet werden. Zur Herstellung brauchen die Kalanderwalzen lediglich mit den entsprechenden noppenförmigen Vertiefungen ausgestattet zu werden.

Ebenfalls bevorzugt wird nach Schritt e) der Schritt f) Durchlaufen des in Schritt e) erhaltenen Flächenabdichtelements durch eine Anordnung von Kalanderwalzen, wobei zumindest eine mit der textilen Schicht in Kontakt tretende Kalanderwalze noppenförmige Vertiefungen aufweist und zumindest eine mit dem flächigen Träger in Kontakt tretende Kalanderwalze noppenförmige Vertiefungen aufweist, durchgeführt. Durch dieses Verfahren kann ein Flächenabdichtelement hergestellt werden, bei dem sowohl die textile Schicht des Flächenabdichtelements auf ihrer dem flächigen Träger abgewandten Oberfläche als auch der flächige Träger auf seiner der textilen Schicht abgewandten Oberfläche noppenartige Erhebungen aufweisen. Die noppenartigen Erhebungen sind bevorzugt halbkugelförmig ausgebildet, grundsätzlich können jedoch beliebig geformte Erhöhungen verwendet werden. Zur Herstellung brauchen die Kalanderwalzen lediglich mit den entsprechenden noppenförmigen Vertiefungen ausgestattet zu werden.

Ebenfalls bevorzugt wird nach Schritt e) der Schritt f) Durchlaufen des in Schritt e) erhaltenen Flächenabdichtelements durch eine Anordnung von Kalanderwalzen, wobei zumindest eine mit der textilen Schicht in Kontakt tretende Kalanderwalze noppenförmige Vertiefungen aufweist und zumindest eine mit dem flächigen Träger in Kontakt tretende Kalanderwalze noppenartige Erhöhungen aufweist, durchgeführt. Bei diesem Verfahren wird ein Flächenabdichtelement hergestellt, das mit noppenartigen Erhebungen auf der dem flächigen Träger abgewandten Seite der textilen Schicht ausgebildet ist. Diese noppenartigen Erhebungen sind als Vertiefungen auch in dem flächigen Träger vorhanden.

Bevorzugt wird als Imprägnierungsmittel eine Kunststoffdispersion, Latex-Dispersion, Harz, Epoxid-Harz, vernetzbares Kunstharz, Latex, Latex-Emulsion, Zement-Klebemörtel, Naturkautschuk, Synthesekautschuk, organofunktionelles Silan, Bitumen-Kautschuk, Butyl-Kautschuk, Bitumen oder ein Tiefgrund, insbesondere ein Tiefgrund auf Basis von Alkyd- oder Acrylharz, verwendet oder es wird ein eines oder mehrere dieser Materialien enthaltendes Imprägnierungsmittel verwendet. Die genannten Imprägnierungsmittel haben sich als besonders gut geeignet für das Imprägnieren des textilen Flächengebildes gezeigt. Der in dem Imprägnierungsmittel enthaltene Haftvermittler liegt nach dem Trocknen gleichmäßig über die gesamte Oberfläche der textilen Schicht verteilt vor.

Gemäß einer besonders bevorzugten Ausführungsform weist das Imprägnierungsmittel eine dynamische Viskosität η ≤ 50 mPas, bevorzugt η ≈ 10 mPas auf. Im Unterschied zu den im Stand der Technik verwendeten Klebstoffen, die in der Regel eine Viskosität von über 3000 mPas aufweisen, besitzen die gemäß der vorliegenden Erfindung eingesetzten Imprägnierungsmittel mit den darin enthaltenen Haftvermittlern eine deutlich geringere dynamische Viskosität. Ein im Rahmen der vorliegenden Erfindung besonders bevorzugt als Imprägnierungsmittel eingesetzter Tiefgrund weist beispielsweise eine dynamische Viskosität von 10 mPas auf.

Durch den Einsatz eines Imprägnierungsmittels mit niedriger Viskosität ist ein Durchtränken des textilen Flächengebildes sehr einfach möglich, da die Poren und Öffnungen des textilen Flächengebildes im Gegensatz zur Verwendung von Klebstoff nicht verstopfen. Bei der Verwendung von Klebstoff verbleiben im textilen Flächengebilde aufgrund von mit Klebstoff verschlossener Poren immer klebstofffreie Bereiche zurück.

Bevorzugt weist das Imprägnierungsmittel eine Dichte ρ von 0,98 g/cm³ ≤ ρ ≤ 1,08 g/cm³, besonders bevorzugt 1,01 g/cm³ ≤ ρ ≤ 1,06 g/cm³, insbesondere bevorzugt ρ ≈ 1,04 g/cm³ auf. Ein im Rahmen der vorliegenden Erfindung besonders bevorzugt als Imprägnierungsmittel eingesetzter Tiefgrund weist beispielsweise eine Dichte von 1,04 g/cm³ auf.

Das Durchtränken des textilen Flächengebildes mit Imprägnierungsmittel erfolgt bevorzugt mit Hilfe eines Tauchbads, durch das das textile Flächengebilde gezogen wird, und anschließendem Abstreifen von überschlüssigem Material. Das Imprägnierungsmittel kann grundsätzlich aber auch aufgesprüht oder auf das textile Flächengebilde aufgerollt werden.

Nach dem thermischen Verbinden des getrockneten, mit einem nicht-klebrigen Haftvermittler imprägnierten, textilen Flächengebildes mit dem flächigen Träger unter Ausbildung einer auf dem flächigen Träger angeordneten, untrennbar mit dem flächigen Träger verbundenen, vollflächig mit einem nicht-klebrigen Haftvermittler imprägnierten, textilen Schicht wird das Flächenabdichtelement vorzugsweise in Form von 50 Meter langen und 1,0 Meter bis 2,0 Meter breiten Bahnen auf Rollen aufgewickelt, wodurch das Gewicht einer einzelnen Rolle in einem Bereich bleibt, der eine einfache Handhabung auf der Baustelle ermöglicht. Vorzugsweise soll das Gewicht einer Rolle 50 kg nicht überschreiten.

Das Verlegen der Flächenabdichtelemente ist grundsätzlich sowohl mit wie auch ohne Überlappungsbereich, also Stoß an Stoß, möglich. Dazu wird beispielsweise eine dünne, reißfeste Folie mit Klebefläche unter dem Stoß angebracht und die angrenzenden Flächenabdichtelemente auf der Folie verklebt. Alternativ eignet sich zur sicheren Abdichtung des Stoßes auch ein Klebeband mit einer Butyloberfläche.

### Wege zur Ausführung der Erfindung

Die Erfindung soll nachfolgend anhand eines Ausführungsbeispiels im Zusammenhang mit der Figur 1 näher erläutert werden. Die Figur 1 zeigt ein Ausführungsbeispiel eines erfindungsgemäßen Flächenabdichtelements 1 für Baukörper im Schnitt senkrecht zur Ebene des flächigen Trägers 2 in schematischer Darstellung.

Figur 1 zeigt ein Flächenabdichtelement 1 mit einer Polyethylenfolie 2 als Beispiel für einen flächigen Träger. Die Polyethylenfolie 2 besitzt eine Flächenmasse von rund 500 g/m². Mit der Polyethylenfolie 2 ist eine Vliesschicht 3 aus Polyester als textile Schicht untrennbar verbunden. Das Polyestervlies 3 ist vollflächig mit einem Tiefgrund als nicht-klebrigen Haftvermittler imprägniert und besitzt eine Flächenmasse von 50 g/m².

Die Polyethylenfolie 2 weist auf ihrer dem Polyestervlies 3 abgewandten Oberfläche noppenartige Erhebungen 5 auf. Ebenso weist das Polyestervlies 3 auf seiner der Polyethylenfolie 2 abgewandten Oberfläche noppenartige Erhebungen 4 auf. Die noppenartigen Erhebungen 4, 5 sind halbkugelförmig ausgebildet.

Das dargestellte ein Flächenabdichtelement 1 kann problemlos aufgerollt werden ohne zu verkleben und zeigt hervorragende Eigenschaften bezüglich der Abdichtung gegenüber Wasser und Gas.

### Bezugszeichenliste

- 1: Flächenabdichtelement
- 2: Polyethylenfolie
- 3: Vlies
- 4: noppenartige Erhebungen der Vliesschicht
- 5: noppenartige Erhebungen des flächigen Trägers

## Patentansprüche

1. Flächenabdichtelement (1) für Baukörper aufweisend einen flächigen Träger (2), wobei es sich bei dem flächigen Träger um eine Kunststofffolie handelt, und eine auf dem flächigen Träger (2) angeordnete, untrennbar mit dem flächigen Träger (2) verbundene, textile Schicht (3), wobei es sich bei der textilen Schicht um ein Vlies handelt, wobei die textile Schicht (3) vollflächig mit einem nicht-klebrigen Haftvermittler imprägniert vorliegt, **dadurch gekennzeichnet, dass** die textile Schicht (3) auf ihrer dem flächigen Träger (2) abgewandten Oberfläche noppenartige Erhebungen (4) aufweist und/oder der flächige Träger (2) auf seiner der textilen Schicht (3) abgewandten Oberfläche noppenartige Erhebungen (5) aufweist und/oder der flächige Träger (2) auf seiner der textilen Schicht (3) abgewandten Oberfläche noppenförmige Vertiefungen aufweist, und dass das Flächenabdichtelement (1) eine Dicke I ≤ 1,5 mm aufweist.

2. Flächenabdichtelement (1) nach Anspruch 1, **dadurch gekennzeichnet, dass** es sich bei der textilen Schicht (3) um ein Vlies aus Polyester handelt.

3. Flächenabdichtelement (1) nach einem der Ansprüche 1 oder 2, **dadurch gekennzeichnet, dass** die textile Schicht (3) eine Flächenmasse von 20 g/m² bis 70 g/m², bevorzugt 35 g/m² bis 60 g/m², besonders bevorzugt rund 50 g/m² aufweist.

4. Flächenabdichtelement (1) nach einem der Ansprüche 1 bis 3, **dadurch gekennzeichnet, dass** es sich bei dem flächigen Träger (2) um eine Kunststofffolie bestehend aus Polyvinylchlorid, Polyethylen, Polypropylen, Propylenoxid, Polyurethan, insbesondere thermoplastisches Polyurethan, oder einem thermoplastischen Elastomer auf Olefinbasis handelt.

5. Flächenabdichtelement (1) nach einem der Ansprüche 1 bis 4, **dadurch gekennzeichnet, dass** der flächige Träger (2) eine Flächenmasse von 200 g/m² bis 700 g/m², bevorzugt 350 g/m² bis 600 g/m², besonders bevorzugt rund 500 g/m² aufweist.

6. Flächenabdichtelement (1) nach einem der Ansprüche 1 bis 5, **dadurch gekennzeichnet, dass** der Haftvermittler in seiner Form als Imprägnierungsmittel eine Kunststoffdispersion, Latex-Dispersion, Harz, Epoxid-Harz, vernetzbares Kunstharz, Latex, Latex-Emulsion, Zement-Klebemörtel, Naturkautschuk, Synthesekautschuk, organofunktionelles Silan, Bitumen-Kautschuk, Butyl-Kautschuk, Bitumen oder ein Tiefgrund ist, insbesondere ein Tiefgrund auf Basis von Alkyd- oder Acrylharz, oder eines oder mehrere dieser Materialien enthält.

7. Flächenabdichtelement (1) nach einem der Ansprüche 1 bis 6, **dadurch gekennzeichnet, dass** das Flächenabdichtelement (1) eine Dicke I ≤ 1,2 mm aufweist.

8. Verfahren zur Herstellung eines Flächenabdichtelements (1) für Baukörper, wobei das Flächenabdichtelement einen flächigen Träger (2) aufweist, wobei es sich bei dem flächigen Träger um eine Kunststofffolie handelt, und eine auf dem flächigen Träger (2) angeordnete, untrennbar mit dem flächigen Träger (2) verbundene, textile Schicht (3), wobei es sich bei der textilen Schicht um ein Vlies handelt, wobei die textile Schicht (3) vollflächig mit einem nicht-klebrigen Haftvermittler imprägniert vorliegt, **dadurch gekennzeichnet, dass** Flächenabdichtelement (1) eine Dicke I ≤ 1,5 mm aufweist, wobei das Verfahren die Schritte umfasst
a) Bereitstellen eines flächigen Trägers (2), wobei es sich bei dem flächigen Träger um eine Kunststofffolie handelt,
b) Bereitstellen eines textilen Flächengebildes, wobei es sich bei dem textilen Flächengebilde um ein Vlies handelt,
c) Durchtränken des textilen Flächengebildes mit einem einen nicht-klebrigen Haftvermittler enthaltenden Imprägnierungsmittel, wobei das Imprägnierungsmittel eine dynamische Viskosität η ≤ 500 mPas aufweist und das Durchtränken des textilen Flächengebildes bei Raumtemperatur erfolgt,
d) Trocknen des mit dem einen nicht-klebrigen Haftvermittler enthaltenden Imprägnierungsmittel getränkten textilen Flächengebildes,
e) Thermisches Verbinden des getrockneten, mit einem nicht-klebrigen Haftvermittler imprägnierten, textilen Flächengebildes mit dem flächigen Träger (2) unter Ausbildung einer auf dem flächigen Träger (2) angeordneten, untrennbar mit dem flächigen Träger (2) verbundenen, vollflächig mit einem nicht-klebrigen Haftvermittler imprägnierten, textilen Schicht (3).

9. Verfahren zur Herstellung eines Flächenabdichtelements (1) gemäß Anspruch 8, wobei nach Schritt b) der Schritt
b1) Thermisches Verbinden des textilen Flächengebildes mit dem flächigen Träger (2) unter Ausbildung einer auf dem flächigen Träger (2) angeordneten, untrennbar mit dem flächigen Träger (2) verbundenen, textilen Schicht (3)
durchgeführt wird und die Schritte d) und e) durch den Schritt
e) Trocknen der mit dem einen nicht-klebrigen Haftvermittler enthaltenden Imprägnierungsmittel getränkten textilen Schicht unter Ausbildung einer auf dem flächigen Träger (2) angeordneten, untrennbar mit dem flächigen Träger (2) verbundenen, vollflächig mit einem nicht-klebrigen Haftvermittler imprägnierten, textilen Schicht (3)
ersetzt werden.

10. Verfahren nach Anspruch 8 oder 9, wobei nach Schritt e) der Schritt
f) Durchlaufen des in Schritt e) erhaltenen Flächenabdichtelements durch eine Anordnung von Kalanderwalzen, wobei zumindest eine mit der textilen Schicht (3) in Kontakt tretende Kalanderwalze noppenförmige Vertiefungen aufweist
durchgeführt wird.

11. Verfahren nach Anspruch 8 oder 9, wobei nach Schritt e) der Schritt
f) Durchlaufen des in Schritt e) erhaltenen Flächenabdichtelements durch eine Anordnung von Kalanderwalzen, wobei zumindest eine mit der textilen Schicht (3) in Kontakt tretende Kalanderwalze noppenförmige Vertiefungen aufweist und zumindest eine mit dem flächigen Träger (2) in Kontakt tretende Kalanderwalze noppenförmige Vertiefungen aufweist
durchgeführt wird.

12. Verfahren nach Anspruch 8 oder 9, wobei nach Schritt e) der Schritt
f) Durchlaufen des in Schritt e) erhaltenen Flächenabdichtelements durch eine Anordnung von Kalanderwalzen, wobei zumindest eine mit der textilen Schicht (3) in Kontakt tretende Kalanderwalze noppenförmige Vertiefungen aufweist und zumindest eine mit dem flächigen Träger (2) in Kontakt tretende Kalanderwalze noppenartige Erhöhungen aufweist
durchgeführt wird.

13. Verfahren nach einem der Ansprüche 8 bis 12, **dadurch gekennzeichnet, dass** als Imprägnierungsmittel eine Kunststoffdispersion, Latex-Dispersion, Harz, Epoxid-Harz, vernetzbares Kunstharz, Latex, Latex-Emulsion, Zement-Klebemörtel, Naturkautschuk, Synthesekautschuk, organofunktionelles Silan, Bitumen-Kautschuk, Butyl-Kautschuk, Bitumen oder ein Tiefgrund, insbesondere ein Tiefgrund auf Basis von Alkyd- oder Acrylharz, verwendet wird oder ein eines oder mehrere dieser Materialien enthaltendes Imprägnierungsmittel verwendet wird.

14. Verfahren nach einem der Ansprüche 8 bis 13, **dadurch gekennzeichnet, dass** das Imprägnierungsmittel eine dynamische Viskosität η ≤ 50 mPas, bevorzugt η ≈ 10 mPas, aufweist.

15. Verfahren nach einem der Ansprüche 8 bis 14, **dadurch gekennzeichnet, dass** das Imprägnierungsmittel eine Dichte ρ von 0,98 g/cm³ ≤ ρ ≤ 1,08 g/cm³, bevorzugt 1,01 g/cm³ ≤ ρ ≤ 1,06 g/cm³, besonders bevorzugt ρ ≈ 1,04 g/cm³ aufweist.

## Claims

1. Surface sealing element (1) for structural bodies, comprising a flat carrier (2), the flat carrier being a plastic film, and a textile layer (3) arranged on the flat carrier (2) and inseparably connected to the flat carrier (2), wherein the textile layer is a non-woven, wherein the textile layer (3) is impregnated over its entire surface with a non-sticky adhesion promoter, **characterised in that** the textile layer (3) on its surface facing away from the flat carrier (2) has knob-like elevations (4) and/or the flat carrier (2) on its surface facing away from the textile layer (3) has knob-like elevations (5) and/or the flat carrier (2) on its surface facing away from the textile layer (3) has knob-like depressions and **in that** the surface sealing element (1) has a thickness I of ≤ 1.5 mm.

2. Surface sealing element (1) according to claim 1, **characterised in that** the textile layer (3) is a non-woven made of polyester.

3. Surface sealing element (1) according to any one of claims 1 or 2 **characterised in that** the textile layer (3) has a grammage of 20 g/m² to 70 g/m², preferably 35 g/m² to 60 g/m², particularly preferably around 50 g/m².

4. Surface sealing element (1) according to any one of claims 1 to 3 **characterised in that** the flat carrier (2) is a plastic film consisting of polyvinyl chloride, polyethylene, polypropylene, propylene oxide, polyurethane, more particularly thermoplastic polyurethane, or an olefin-based thermoplastic elastomer.

5. Surface sealing element (1) according to any one of claims 1 to 4 **characterised in that** the flat carrier (2) has a grammage of 200 g/m² to 700 g/m², preferably 350 g/m² to 600 g/m², particularly preferably around 500 g/m².

6. Surface sealing element (1) according to any one of claims 1 to 5 **characterised in that** the adhesion promotor in its form as an impregnation agent is a plastic dispersion, latex dispersion, resin, epoxide resin, crosslinkable synthetic resin, latex, latex emulsion, cement adhesive mortar, natural rubber, synthetic rubber, organofunctional silane, bitumen rubber, butyl rubber, bitumen or a penetrating primer, more particularly a penetrating primer based on alkyd resin or acrylic resin or contains one or more of these materials.

7. Surface sealing element (1) according to any one of claims 1 to 6, **characterised in that** the surface sealing element (1) has a thickness I of ≤ 1.2 mm.

8. Method of producing a surface sealing element (1) for structural bodies, wherein the surface sealing element comprises a flat carrier (2), the flat carrier being a plastic film, and a textile layer (3) arranged on the flat carrier (2) and inseparably connected to the flat carrier (2), wherein the textile layer is a non-woven, wherein the textile layer (3) is impregnated over its entire surface with a non-sticky adhesion promoter, **characterised in that** the surface sealing element (1) has a thickness I of ≤ 1.5 mm, wherein the method comprises the steps
a) providing a flat carrier (2), the flat carrier being a plastic film,
b) providing a textile fabric, the textile fabric being a non-woven material,
c) soaking the textile fabric with a non-sticky adhesion promoter containing impregnation agent, wherein the impregnation agent has a dynamic viscosity of η ≤ 500 mPas and the soaking of the fabric takes place at room temperature,
d) drying of the textile fabric soaked with the impregnation agent containing a non-sticky adhesion promoter,
e) thermally bonding the dried textile fabric impregnated with a non-sticky adhesion promoter to the flat carrier (2) while forming a textile layer (3), impregnated over its entire surface with a non-sticky adhesion promoter, arranged on the flat carrier (2) and inseparably connected to the flat carrier (2).

9. Method of producing a surface sealing element (1) according to claim 8, wherein after step b) the step
b1) thermally bonding the textile fabric to the flat carrier (2) while forming a textile layer (3) arranged on the flat carrier (2) and inseparably connected to the flat carrier (2)
is carried out and steps d) and e) are replaced by the step
e) drying of the textile layer impregnated with an impregnation agent containing a non-sticky adhesion promoter while forming a textile layer (3), impregnated over its entire surface with a non-sticky adhesion promoter, arranged on the flat carrier (2) and inseparably connected to the flat carrier (2).

10. Method according to claim 8 or 9, wherein after step e) the step
f) passing the surface sealing element obtained in step e) through an arrangement of calendar rollers, wherein at least one calendar roller coming into contact with the textile layer (3) has knob-like depressions
is carried out.

11. Method according to claim 8 or 9 wherein after step e) the step
f) passing the surface sealing element obtained in step e) through an arrangement of calendar rollers, wherein at least one calendar roller coming into contact with the textile layer (3) has knob-like depressions, and at least one calendar roller coming into contact with the flat carrier (2) has knob-like depressions
is carried out.

12. Method according to claim 8 or 9 wherein after step e) the step
f) passing the surface sealing element obtained in step e) through an arrangement of calendar rollers, wherein at least one calendar roller coming into contact with the textile layer (3) has knob-like depressions and least one calendar roller coming into contact with the flat carrier (2) has knob-like elevations
is carried out.

13. Method according to any one of claims 8 to 12 **characterised in that** as the impregnation agent a plastic dispersion, latex dispersion, resin, epoxide resin, crosslinkable synthetic resin, latex, latex emulsion, cement adhesive mortar, natural rubber, synthetic rubber, organofunctional silane, bitumen rubber, butyl rubber, bitumen or a penetrating primer, more particularly a penetrating primer based on alkyd resin or acrylic resin is used, or an impregnation agent that contains one or more of these materials is used.

14. Method according to any one of claims 8 to 13 **characterised in that** the impregnation agent has a dynamic viscosity of η ≤ 50 mPas, preferably η ≈ 10 mPas.

15. Method according to any one of claims 8 to 14 **characterised in that** the impregnation agent has a density ρ of 0.98 g/cm³ ≤ ρ ≤ 1.08 g/cm³, preferably 1.01 g/cm³ ≤ ρ ≤ 1.06 g/cm³', particularly preferably ρ ≈ 1.04 g/cm³.

## Revendications

1. Élément d'étanchéité de surface (1) pour des corps de bâtiment, comportant un support (2) plan, le support plan étant un film en matière plastique, et une couche textile (3) placée sur le support (2) plan, assemblée de manière indissociable avec le support (2) plan, la couche textile étant un non-tissé, la couche textile (3) se présentant en étant imprégnée à pleine surface avec un agent d'adhérence non collant, **caractérisé en ce que** sur sa surface qui est opposée au support (2) plan, la couche textile (3) comporte des élévations (4) en forme de boutons et/ou **en ce que** sur sa surface qui est opposée à la couche textile (3), le support (2) plan comporte des élévations (5) en forme de boutons et/ou **en ce que** sur sa surface qui est opposée à la couche textile (3), le support (2) plan comporte des creux en forme de boutons, et **en ce que** l'élément d'étanchéité de surface (1) présente une épaisseur 1 ≤ 1,5 mm.

2. Élément d'étanchéité de surface (1) selon la revendication 1, **caractérisé en ce que** la couche textile (3) est un non-tissé en polyester.

3. Élément d'étanchéité de surface (1) selon l'une quelconque des revendications 1 ou 2, **caractérisé en ce que** la couche textile (3) présente un grammage de 20 g/ m² à 70 g/ m², de préférence de 35 g/ m² à 60 g/ m², de manière particulièrement préférentielle d'environ 50 g/ m².

4. Élément d'étanchéité de surface (1) selon l'une quelconque des revendications 1 à 3, **caractérisé en ce que** le support (2) plan est un film en matière plastique constitué de polychlorure de vinyle, de polyéthylène, de polypropylène, d'oxyde de propylène, de polyuréthane, notamment de polyuréthane thermoplastique ou d'un élastomère thermoplastique sur base d'oléfine.

5. Élément d'étanchéité de surface (1) selon l'une quelconque des revendications 1 à 4, **caractérisé en ce que** le support (2) plan présente un grammage de 200 g/ m² à 700 g/ m², de préférence de 350 g/ m² à 600 g/ m², de manière particulièrement préférentielle d'environ 500 g/ m².

6. Élément d'étanchéité de surface (1) selon l'une quelconque des revendications 1 à 5, **caractérisé en ce que** sous sa forme de produit d'imprégnation, l'agent d'adhérence contient une dispersion de matière plastique, une dispersion de latex, une résine, une résine époxy, une résine synthétique réticulable, du latex, une émulsion de latex, un mortier-colle à base de ciment, un caoutchouc naturel, un caoutchouc synthétique, un silane organo-fonctionnel, un caoutchouc bitumeux, un caoutchouc butyle, des bitumes ou un fond pénétrant, notamment un fond pénétrant à base de résine alkyde ou de résine acrylique, ou un ou plusieurs de ces matériaux.

7. Élément d'étanchéité de surface (1) selon l'une quelconque des revendications 1 à 6, **caractérisé en ce que** l'élément d'étanchéité de surface (1) présente une épaisseur I ≤ 1,2 mm.

8. Procédé, destiné à fabriquer un élément d'étanchéité de surface (1) pour un corps de bâtiment, l'élément d'étanchéité de surface comportant un support (2) plan, le support plan étant un film en matière plastique, et une couche textile (3) placée sur le support (2) plan, assemblée de manière indissociable avec le support (2) plan, la couche textile étant un non-tissé, la couche textile (3) se présentant en étant imprégnée à pleine surface avec un agent d'adhérence non collant, **caractérisé en ce que** l'élément d'étanchéité de surface (1) présente une épaisseur I ≤ 1,5 mm, le procédé comprenant les étapes suivantes, consistant à
a) mettre à disposition un support (2) plan, le support plan étant un film en matière plastique,
b) mettre à disposition une structure textile plane, la structure textile plane étant un non-tissé,
c) imbiber la structure textile plane d'un produit d'imprégnation contenant un agent d'adhérence non collant, le produit d'imprégnation présentant une viscosité dynamique η ≤ 500 mPas et l'imbibage de la structure textile plane ayant lieu à température ambiante,
d) faire sécher la structure textile plane imbibée d'un produit d'imprégnation contenant un agent d'adhérence non collant,
e) assembler thermiquement la structure textile plane, imprégnée d'un agent d'adhérence non collant avec le support (2) plan, en créant une couche textile (3) placée sur le support (2) plan, assemblée de manière indissociable avec le support (2) plan, imprégnée à pleine surface avec l'agent d'adhérence non collant.

9. Procédé, destinés à fabriquer un élément d'étanchéité de surfaces (1) selon la revendication 8, après l'étape b) étant réalisée l'étape consistant à
b1) assembler thermiquement la structure textile plane avec le support (2) plan en créant une couche textile (3) placée sur le support (2) plan, assemblée de manière indissociable avec le, support (2) plan
et les étapes d) et e) sont remplacées par l'étape consistant à
e) faire sécher la couche textile imbibée du produit d'imprégnation contenant un agent d'adhérence non collant en créant une couche textile (3) placée sur le support (2) plan, associée de manière indissociable avec le support (2) plan, imprégnée à pleine surface avec un agent d'adhérence non collant.

10. Procédé selon la revendication 8 ou 9, après l'étape e) étant réalisée l'étape consistant à
f) faire passer l'élément d'étanchéité de surface obtenu lors de l'étape e) à travers ensemble de cylindres de calandrage, au moins un cylindre de calandrage qui entre en contact avec la couche textile (3) comportant des creux en forme de boutons.

11. Procédé selon la revendication 8 ou 9, après l'étape e) étant réalisée l'étape consistant à
f) faire passer l'élément d'étanchéité de surface obtenu lors de l'étape e) à travers ensemble de cylindres de calandrage, au moins un cylindre de calandrage qui entre en contact avec la couche textile (3) comportant des creux en forme de boutons et au moins un cylindre de calandrage qui entre en contact avec le support (2) plan comportant des creux en forme de boutons.

12. Procédé selon la revendication 8 ou 9, après l'étape e) étant réalisée l'étape consistant à
f) faire passer l'élément d'étanchéité de surface obtenu lors de l'étape e) à travers ensemble de cylindres de calandrage, au moins un cylindre de calandrage qui entre en contact avec la couche textile (3) comportant des creux en forme de boutons et au moins un cylindre de calandrage qui entre en contact avec le support (2) comportant des élévations en forme de boutons.

13. Procédé selon l'une quelconque des revendications 8 à 12, **caractérisé en ce qu'**en tant que produit d'imprégnation, on utilise une dispersion de matière plastique, une dispersion de latex, une résine, une résine époxy, une résine synthétique réticulable, du latex, une émulsion de latex, un mortier-colle à base de ciment, un caoutchouc naturel, un caoutchouc synthétique, un silane organo-fonctionnel, un caoutchouc bitumeux, un caoutchouc butyle, des bitumes ou un fond pénétrant, notamment un fond pénétrant à base de résine alkyde ou de résine acrylique, ou un produit d'imprégnation contenant un ou plusieurs de ces matériaux.

14. Procédé selon l'une quelconque des revendications 8 à 13, **caractérisé en ce que** le produit d'imprégnation présente une viscosité dynamique η ≤ 50 mPas, de préférence de η ≈ 10 mPa.

15. Procédé selon l'une quelconque des revendications 8 à 14, **caractérisé en ce que** le produit d'imprégnation présente une densité p de 0,98 g/ cm³ ≤ ρ ≤ 1,08 g/ cm³, de préférence 1,01 g/ cm³ ≤ ρ ≤ 1,06 g/ cm³, de manière particulièrement préférentielle ρ ≈ 1,04 g/ cm³.
